# EUROPÄISCHE PATENTSCHRIFT

(11) **EP 2 128 335 B1**
(45) Veröffentlichungstag und Bekanntmachung des Hinweises auf die Patenterteilung: **27.03.2013**
(21) Anmeldenummer: 09160995.8
(22) Anmeldetag: 25.05.2009
(51) Int. Cl.: D21F 7/08, D21F 7/10, D04H 5/02, D04H 5/08

(54) **Verfahren zur Herstellung eines Filzbandes**
Method for manufacturing a felt sheet
Procédé de fabrication d'une bande de feutre

(30) Priorität: 28.05.2008 DE 102008002033; 02.04.2009 DE 102009002151
(43) Veröffentlichungstag der Anmeldung: 02.12.2009
(73) Patentinhaber: Voith Patent GmbH, 89522 Heidenheim (DE)
(72) Erfinder: Dr. Köckritz, Uwe, 89522, Heidenheim (DE)

(56) Entgegenhaltungen:
- EP-A1- 0 947 627
- EP-A1- 2 067 896
- EP-A2- 1 045 066
- WO-A2-2004/085727
- US-A- 3 097 413
- US-A- 5 015 220
- US-A1- 2002 139 503

## Beschreibung

Die Erfindung betrifft ein Verfahren zur Herstellung eines Filzbandes, insbesondere eines Pressfilzes für eine Papier-, Karton- oder Tissuemaschine.

Filzbänder, insbesondere Pressfilze für Papier-, Karton- oder Tissuemaschinen weisen in der Regel eine die Dimensionsstabilität des Filzes bereitstellende Grundstruktur auf, die beidseitig mit einer oder mehreren Faservlieslagen benadelt ist.

Pressfilze können entweder als Endlosbänder oder als solche mit Naht bereitgestellt werden. Als Endlosbänder ausgebildete Pressfilze haben im Vergleich zu Pressfilzen mit Naht den Nachteil, dass diese oftmals nur schwer in der Papiermaschine zu installieren sind, da diese nicht als offenes Band in die Maschine eingezogen werden können.

Die Grundstruktur der heute bekannten Pressfilze ist in der Regel gewoben. Gewobene Strukturen haben den Nachteil, dass diese oftmals sehr aufwändig herzustellen sind.

Im Stand der Technik werden daher bereits Pressfilze mit nicht gewobenen Grundstrukturen vorgeschlagen, bei denen die Grundstruktur bspw. ein Längsfadengelege umfasst. Eine solche durch ein Längsfadengelege gebildete Grundstruktur ist bspw. aus der US 4,495,680 bekannt. Die meisten der bisher bekannten Längsfadengelege umfassenden Pressfilze sind als Endlosbänder ausgebildet.

Aus der EP1808527A1 ist des Weiteren ein Verfahren bekannt, mit welchem ein nahtbares Pressfilz mit einem Längsfadengelege hergestellt werden kann. In der Praxis hat dieses Verfahren aber in manchen Fällen den Nachteil, dass der Struktur in einem Zwischenstadium der Herstellung die nötige Stabilität in Längsfadenrichtung fehlt, wodurch das Handling beim Herstellungsprozess erschwert wird.

Es ist die Aufgabe der vorliegenden Erfindung ein Verfahren zur Herstellung eine ein Längsfadengelege umfassenden nahtbaren Grundstruktur vorzuschlagen, welches die oben genannten Nachteile nicht aufweist.

Die Aufgabe wird gelöst durch Verfahren nach den Ansprüchen 1 und 2.

Die Idee der Erfindung besteht darin, zuerst ein wendelförmig gewickeltes Längsfadengelege zu erzeugen und erst in einem nachfolgenden Schritt auf das Längsfadengelege eine Querverstärkungsstruktur aufzubringen und mit dem Längsfadengelege zu verbinden. Hierdurch wird eine schlauchartige Verbundstruktur erzeugt. Nachfolgend werden gegenüberliegende Abschnitte der erzeugten schlauchartigen Verbundstruktur so aufeinander gelegt, dass die schlauchartige Verbundstruktur ein flaches Gebilde bildet, dessen Länge in etwa dem halben Umfang der schlauchartigen Struktur entspricht und welches an seinen gegenüberliegenden längsseitigen Enden Nahtschlaufen bereitstellt, die durch den zumindest einen wendelförmig gewickelten Längsfaden gebildet sind. Dann wird das flache Gebilde endlos gemacht indem die gegenüberliegenden Nahtschlaufen zusammengeführt und miteinander verbunden werden. Ferner werden die aufeinander abgelegten Abschnitte des flachen Gebildes zur Ausbildung einer Grundstruktur miteinander verbunden.

Nach einem alternativen Aspekt der Erfindung werden mehrere flache Gebilde hergestellt, die zur Bildung eines Endlosbandes aneinander gereiht an den Nahtschlaufen miteinander verbunden werden. Dies bedeutet, dass die hintereinander gereichten flachen Gebilde zusammen ein Endlosband bilden.

Bei beiden Alternativen der Erfindung wird zuerst ein eine "geschlossene Schlaufe" bildendes Längsfadengelege geschaffen, welches für das nachfolgende Handling die erforderliche Zugfestigkeit hat. Durch die alternative Ausgestaltung ist es möglich, Grundstrukturen für Pressfilze mit nahezu beliebiger Länge aus gleich aufgebauten Modulen aufzubauen.

Der zumindest eine Faden wird hierbei bspw. um zwei zueinander beabstandete und im wesentlichen parallel zueinander ausgerichtete Walzen wendelförmig gewickelt, wobei der Fortschritt der wendelförmigen Wicklung, d.h. die Wickelrichtung, senkrecht zu den beiden Walzen erfolgt. Hierbei entspricht die Länge einer Wicklung dem Umfang der schlauchförmigen Verbundstruktur.

Vorteilhafte Ausgestaltungen und Weiterbildungen der Erfindung sind in den Unteransprüchen angegeben.

Zur Herstellung des Längsfadengeleges kann nur ein einziger Längsfaden wendelförmig gewickelt werden. Es ist aber auch möglich, zur Ausbildung des Längsfadengeleges eine Schar von Längsfäden wendelförmig zu wickeln.

Der eine oder die mehreren das Längsfadengelege bildenden Längsfaden oder Längsfäden ist bzw. sind vorteilhafterweise als Monofilamtentfaden bzw. als Monofilamentfäden ausgebildet. Durch die Bereitstellung eines aus einem oder mehreren Längsfaden bzw. Längsfäden aufgebauten Längsfadengeleges, dessen Nahtschlaufen durch Monofilamente gebildet sind, ist wird ein besonders einfach zu nahtendes Pressfilz bereitgestellt.

Eine bevorzugte Ausgestaltung des erfindungsgemäßen Verfahrens sieht vor, dass das Endlosmachen bzw. Bilden eines Endlosbandes vor dem Verbinden der aufeinander abgelegten Abschnitte erfolgt. Dadurch dass die Grundstruktur zuerst Endlos gemacht wird, bevor die aufeinander abgelegten Lagen bzw. Abschnitte der schlauchförmigen Verbundstruktur miteinander verbunden und deren relative Position zueinander somit fixiert wird, ist es möglich bspw. Längenungleichheit und Verspannungen im flachen Gebilde zu korrigieren. Vorzugsweise wird bzw. werden hierzu das bzw. die flache(n) Gebilde nach dem Endlosmachen in seiner bzw. deren Längsrichtung gespannt. Dies kann bspw. dadurch geschehen, indem das endlos gemachte flache Gebilde bzw. das Endlosband über ein Paar von zueinander beabstandeten und zueinander parallelen Walzen geführt und der Abstand zwischen den Walzen in Längsrichtung des flachen Gebildes vergrößert wird.

Eine dazu alternative Ausgestaltung der Erfindung sieht vor, dass das Endlosmachen bzw. Bilden eines Endlosbandes nach dem Verbinden der aufeinander abgelegten Abschnitte erfolgt.

Die Erfindung sieht vor, dass nach dem Herstellen des Längsfadengeleges und vor dem Aufbringen der Querverstärkungsstruktur zumindest eine Trägerlage auf das Längsfadengelege aufgebracht wird. Alternativ dazu ist es auch denkbar, dass die Trägerlage zusammen mit der Querverstärkungsstruktur auf das Längsfadengelege aufgebracht wird. In diesem Fall wird die Querverstärkungsstruktur bspw. zuerst mit der Trägerlage verbunden, bevor diese Anordnung auf das Längsfadengelege aufgebracht und mit diesem verbunden wird. Dies kann bspw. geschehen, um den Abstand zwischen aufeinander folgenden Fadenwicklungen vor dem Aufbringen der Querverstärkungsstruktur zu fixieren. In diesem Fall hat die Querverstärkungsstruktur bspw. keinen direkten Kontakt mit dem Längsfadengelege, sondern ist mit dem Längsfadengelege über die Trägerlage verbunden.

Die Erfindung sieht vor, dass das Längsfadengelege und die Querverstärkungsstruktur über die Trägerlage miteinander verbunden werden. Dies bedeutet, dass die Trägerlage vorzugsweise zwischen der Querverstärkungsstruktur und dem Längsfadengelege angeordnet ist.

Ferner kann die Trägerlage bspw. allein oder in Kombination gebildet sein durch eine Faservlieslage oder eine Folienlage.

Die als Faservlieslage ausgebildet Trägerlage umfasst vorzugsweise Schmelzklebefasern. In diesem Fall ist es insbesondere denkbar, dass das Längsfadengelege mit der Faservlieslage durch aufschmelzen und wieder erstarren der Schmelzklebefasern verbunden wird und/oder dass die Querverstärkungsstruktur mit der Faservlieslage durch aufschmelzen und wieder erstarren der Schmelzklebefasern verbunden wird.

Vor dem Aufschmelzen der Schmelzklebefasern der Faservlieslage oder alternativ dazu ist es des Weiteren denkbar, dass die Faservlieslage mit dem Längsfadengelege und/oder mit der Querverstärkungsstruktur vernadelt wird. In diesem Fall sind das Längsfadengelege und/oder die Querverstärkungsstruktur vorzugsweise zumindest teilweise in die Faservlieslage eingebettet. Dies bedeutet, dass die Verbindung zwischen dem Fadengelege und der Trägerlage und/oder zwischen der Querverstärkungsstruktur und der Trägerlage durch Vernadelung und/oder durch Verschmelzen erfolgen kann. Alternativ oder zusätzlich ist auch ein Verkleben denkbar.

Sollen das Längsfadengelege und die Querverstärkungsstruktur mit der die Schmelzklebefasern umfassende Faservlieslage durch aufschmelzen und wieder erstarren der Schmelzklebefasern verbunden werden ist es sinnvoll, wenn das Längsfadengelege, die Querverstärkungsstruktur und die Faservlieslage gemeinsam heiß kalandriert werden, bspw. indem diese gemeinsam um eine beheizte Walze geführt werden.

Die Querverstärkungsstruktur umfasst vorzugsweise eine Querfadenanordnung. Hierbei kann die Querfadenanordnung bspw. allein oder in Kombination gebildet sein durch: ein Gewebe, Gewirke, Gestricke, Drehergewebe oder ein Querfadengelege.

Handelt es sich bei der Querfadenanordnung bspw. um ein Gewebe oder Gewirke, so kann dieses Querfäden umfassen sowie relativ dazu dünne Längsfäden, durch welche die Querfäden in Position gehalten werden. Die Querfäden können aber auch durch eine Folien- oder Faservlieslage in Position gehalten werden, auf der die Querfäden fixiert sind.

Zur kostengünstigen Herstellung der Grundstruktur ist es in einer nicht zur Erfindung gehörenden Variante bspw. denkbar, dass die Querverstärkungsstruktur durch mehrere sich nur auf einem Teil der Länge des Längsfadengeleges erstreckende Querverstärkungsmodule gebildet ist, die zur Ausbildung der Querverstärkungsstruktur in Längsrichtung des Filzbandes betrachtet hintereinander liegend auf dem Längsfadengelege angeordnet werden.

Vorzugsweise erstrecken sich die Querverstärkungsmodule hierbei auf der Breite des Längsfadengeleges.

Vorzugsweise werden hierbei die Querverstärkungsmodule durch eine Querverstärkungsmodulausgangsbahn bereitgestellt, so dass das Ablegen der Querverstärkungsmodule auf dem Längsfadengelege wie folgt erfolgen kann:
a) seitliches Zuführen der Querverstärkungsmodulausgangsbahn zum Längsfadengelege, d.h. quer zur Längsrichtung des Längsfadengeleges, und
b) flächiges Ablegen der zugeführten Querverstärkungsmodulausgangsbahn auf dem Längsfadengelege,
c) Trennen des auf dem Längsfadengelege abgelegten Abschnitts der Querverstärkungsmodulausgangsbahn von der übrigen Querverstärkungsmodulausgangsbahn zur Ausbildung eines Querverstärkungsmoduls,
d) Bewegen des Längsfadengeleges in seiner Längsrichtung relativ zur Querverstärkungsmodulausgangsbahn auf einer Strecke, die im Wesentlichen der Breite der Querverstärkungsmodulausgangsbahn entspricht,
e) Wiederholen der Schritte a) bis d) so dass die Querverstärkungsmodule in Längsrichtung des Filzbandes hintereinander liegend angeordnet sind.

Hierbei wird das Verfahren vorzugsweise so durchgeführt, dass sich bei der fertig gestellten Grundstruktur jedes der auf dem Längsfadengelege abgelegten Querverstärkungsmodule auf der Breite des Längsfadengeleges erstreckt und dass sich die hintereinander liegend angeordneten Querverstärkungsmodule zusammen zur Länge des Längsfadengeleges ergänzen.

Kostengünstig ist die Herstellung der Grundstruktur insbesondere dann, wenn die Querverstärkungsmodulausgangsbahn als Rollenware vorliegt und diese bei der seitlichen Zuführung von der Rolle abgewickelt wird.

Zur kostengünstigen Herstellung der Trägerlage wird vorzugsweise ebenfalls ein Wickelverfahren verwendet, so dass eine sich über die gesamte Breite des Filzbandes erstreckende Trägerlage durch wendelförmiges Wickeln einer teilbreiten Trägerbahn hergestellt werden kann. Eine bevorzugte Ausgestaltung der Erfindung sieht demzufolge vor, dass die Trägerlage dadurch hergestellt wird, indem eine sich nur auf einem Teil der vorgesehenen Breite des Filzbandes erstreckende Trägerbahn in Richtung der vorgesehenen Breite des Filzbandes wendelförmig fortschreitend, insbesondere bis zur vorgesehenen Breite des Filzbandes, gewickelt wird.

Beim wendelförmigen Wickeln der Trägerbahn können je nach Anforderung, bspw. ob die Trägerlage ein- oder mehrschichtig ausgebildet werden soll, zueinander weisende Ränder derselben auf Stoß oder sich bereichsweise überlappend gelegt werden.

Nach Herstellung der Grundstruktur ist es zur Erzielung einer hohen Dimensionsstabilität insbesondere von Vorteil, wenn diese in Längsfadenrichtung unter Zugspannung gebracht und einer Wärmebehandlung unterzogen wird.

Vorzugsweise werden die zusammengeführten oder miteinander zu verbindenden Nahtschlaufen durch einen Steckdraht miteinander verbunden.

Zur Ausbildung des Filzbandes ist es des Weiteren sinnvoll, wenn die Grundstruktur auf ihrer Oberseite mit zumindest einer Faservlieslage und/oder auf ihrer Unterseite mit zumindest einer Faservlieslage vernadelt wird. Hierbei stellt bspw. die äußere der auf der Oberseite der Grundstruktur aufgenadelten Faservlieslagen die Papierseite des Filzbandes bereit. Ferner stellt bspw. die äußere der auf der Unterseite der Grundstruktur aufgenadelten Faservlieslagen die Maschinenseite des Filzbandes bereit.

Um eine gute Anbindung der einen oder mehreren Faservlieslage(n) an die Grundstruktur zu erreichen, ist nach einer weiteren bevorzugten Ausgestaltung der Erfindung vorgesehen, dass die Querverstärkungsstruktur vorzugsweise Multifilamentfäden umfasst. Hierbei können die Multifilamentfäden insbesondere gezwirnt sein. Vorzugsweise sind die Querfäden der Querverstärkungsstruktur als Multifilamentfäden ausgebildet. Die oben genannte Ausgestaltung ist insbesondere dann von Vorteil, wenn der oder die Längsfaden bzw. Längsfäden des Längsfadengeleges als Monofilamentfaden bzw. Monofilamentfäden ausgebildet sind.

Zur Beeinflussung der Volumenstruktur und/oder der Oberflächenstruktur der Faservlieslagen ist es sinnvoll, wenn in die zumindest eine Faservlieslage die auf der Oberseite und/oder die auf der Unterseite der Grundstruktur aufgenadelt ist, partikelförmiges Polymermaterial eingebracht wird, welches sich an Fasern der Faservlieslage anlagert und mit denselben eine poröse Verbundstruktur ausbildet.

Denkbar ist in diesem Zusammenhang bspw., dass das partikelförmige Polymermaterial nach dessen Einbringen in die Faservlieslage aufgeschmolzen wird und nach dessen wieder erstarren zusammen mit den Fasern der Faservlieslage die poröse Verbundstruktur ausbildet.

Die Erfindung wird nachfolgend anhand von schematischen nicht maßstäblichen Zeichnungen weiter erläutert. Es zeigen.
- Figur 1: eine erste Ausführungsform eines erfindungsgemäßen Verfahrens,
- Figur 2: eine zweite Ausführungsform eines erfindungsgemäßen Verfahrens,
- Figur 3: eine Variante des Aufbringens und Verbindens einer Querverstärkungsstruktur auf einem Längsfadengelege.

Die Figur 1 zeigt eine erste Ausführungsform eines erfindungsgemäßen Verfahrens zur Herstellung einer Grundstruktur eines Pressfilzes.

Die Figur 1a zeigt die Herstellung eines Längsfadengeleges 1 der Grundstruktur. Hierzu wird eine Schar von zueinander parallelen Fäden 2 um zwei zueinander beabstandete und im wesentlichen parallel zueinander ausgerichtete Walzen 3, 4 wendelförmig gewickelt, wobei der Fortschritt der wendelförmigen Wicklung, d.h. die Wickelrichtung, senkrecht zu den beiden Walzen in Richtung der vorgesehenen Breite (CMD) des Filzbandes bis zur vorgesehenen Breite des Filzbandes erfolgt. Die Länge einer Wicklung entspricht hierbei dem Umfang des derart gebildeten Fadengeleges 1.

Bei dem in der Figur 1b dargestellten Verfahrensschritt wird auf das Fadengelege 1 eine als Faservlieslage ausgebildete Trägerlage 5 aufgebracht, die nachfolgend mit dem Fadengelege bspw. vernadelt werden kann. Die Faservlieslage 5 enthält Schmelzklebefasern und erstreckt sich über die Länge und die Breite des Fadengeleges 1.

Der in der Figur 1c dargestellte Verfahrensstatus umfasst die Verfahrensschritte des Aufbringens einer als Querfadengelege 6 ausgebildeten Querverstärkungsstruktur auf das bereits mit der Faservlieslage 5 versehene Längsfadengelege 1 und Verbinden desselben mit dem Längsfadengelege 1 zur Ausbildung einer schlauchartigen Verbundstruktur 7. Vorliegend wird die Verbindung der Querverstärkungsstruktur 6 mit dem Längsfadengelege 1 über die Faservlieslage 5 vermittelt. Hierzu wird das Sandwich aus Längsfadengelege 1, Faservlieslage 5 und Querfadengelege 6 zuerst vernadelt und nachfolgend zwischen einem beheizten Walzenpaar 8,9 heiß kalandriert, wodurch durch den nachfolgenden Schritt die Faservlieslage 5 mit dem Längsfadengelege 1 und mit dem Querfadengelege 6 durch aufschmelzen und wieder erstarren der Schmelzklebefasern verbunden wird. Die so erhaltene Verbundstruktur 10 ist hierbei schlauchförmig ausgebildet.

Durch das Vernadeln wird erreicht, dass das Längsfadengelege 1 und / oder das Querfadengelege 6 zumindest abschnittweise insbesondere vollständig, in die Faservlieslage 5 eingebettet werden.

Bei dem in der Figur 1d gezeigten Verfahrensschritt werden sich gegenüberliegende Abschnitte 11, 12 der schlauchartigen Struktur 10 derart aufeinander abgelegt, dass die schlauchartige Struktur 10 ein flaches Gebilde 13 ausbildet, dessen Länge in etwa dem halben Umfang der schlauchartigen Struktur 10 entspricht und welches an seinen gegenüberliegenden längsseitigen Enden 14, 15 Nahtschlaufen 16, 17 hat, die durch die wendelförmig gewickelten Längsfaden 2 bereitstellt sind.

Die Figur 1e zeigt die Verfahrensschritte des Endlosmachens des flachen Gebildes 13 durch Zusammenführen der gegenüberliegenden Nahtschlaufen 16, 17 und Verbinden derselben miteinander mittels eines Steckdrahtes 18 sowie das Verbinden der aufeinander abgelegten Abschnitte 11, 12 des flachen Gebildes 13 zur Ausbildung einer Grundstruktur 19. Vorliegend erfolgt das Verbinden der aufeinander abgelegten Abschnitte 11, 12 des flachen Gebildes 13 durch Vernadeln bspw. mittels einer Nadelanordnung 20.

Vorliegend erfolgt das Endlosmachen vor dem Verbinden der aufeinander abgelegten Abschnitte. Hierzu wird das flache Gebilde 13 nach dem Endlosmachen in seiner Längsrichtung MD gespannt. Dies geschieht vorliegend dadurch, indem das endlos gemachte flache Gebilde 13 über ein Paar von zueinander beabstandeten und zueinander parallelen Walzen 21, 22 geführt wird und der Abstand zwischen den Walzen 21, 22 in Längsrichtung MD vergrößert wird.

Die Figur 2 zeigt eine Grundstruktur 19' die durch mehrere aneinander gereihte flache Gebilde 13a-13i gebildet ist, welche miteinander mittels Steckdrähten 18a-18i an deren zusammengeführten Nahtschlaufen 16a, 17b verbunden sind.

Die Figur 3 zeigt eine Variante des Aufbringens und Verbindens einer Querverstärkungsstruktur auf einem Längsfadengelege.

Hierzu wird ein Längsfadengelege 23 mit einer Länge und einer Breite bereitgestellt. Auf dem Längsfadengelege 23 ist eine Faservlieslage 24 abgelegt, welche sich auf der Länge und Breite des Längsfadengeleges erstreckt und welche mit dem Längsfadengelege 23 unter Ausbildung eines Längsverstärkungsmoduls 33 vernadelt ist, so dass das Längsfadengelege innerhalb der Faservlieslage 24 angeordnet ist. Des Weiteren wird eine Querverstärkungsmodulausgangsbahn 25 mit einer Länge und einer Breite bereitgestellt, die auf eine Rolle 26 aufgewickelt ist und als Rollenware vorliegt. Die Querverstärkungsmodulausgangsbahn 25 wird dem Längsverstärkungsmodul 33 seitlich zugeführt indem das jeweils freie Ende 27 der Querverstärkungsmodulausgangsbahn 25 von einer Längskante 28 des Längsverstärkungsmoduls 33 zur anderen Längskante 29 des Längsverstärkungsmoduls 33 geführt wird (siehe Pfeil). Nach oder während dem Zuführen wird die Querverstärkungsmodulausgangsbahn 25 auf dem Längsverstärkungsmodul 33 abgelegt. Nach dem Ablegen wird der auf dem Längsverstärkungsmodul 33 abgelegte Abschnitt der Querverstärkungsmodulausgangsbahn 25 von der übrigen Querverstärkungsmodulausgangsbahn 25 unter Ausbildung eines Querverstärkungsmoduls 30a, 30b abgetrennt.

Alternativ kann auch schon während dem Ablegen der Querverstärkungsmodulausgangsbahn 25 auf dem Längsverstärkungsmodul 33 der auf dem Längsverstärkungsmodul 33 abzulegende Abschnitt der Querverstärkungsmodulausgangsbahn 25 von der übrigen Querverstärkungsmodulausgangsbahn 25 abgetrennt werden, um ein Querverstärkungsmodul 30a, 30b auszubilden. Wie aus der Darstellung der Figur 3 ersichtlich ist, werden die Querverstärkungsmodule 30a, 30b so geschnitten, dass deren Länge der Breite des Längsverstärkungsmoduls 33 entspricht.

In der Darstellung der Figur 3 wurde bereits ein Querverstärkungsmodul 30a nach dem eben beschriebenen Verfahren auf der Faservlieslage 24 abgelegt während im Moment der Darstellung die Querverstärkungsmodulausgangsbahn 25 dem Längsverstärkungsmodul 33 seitlich zugeführt und auf diesem abgelegt wird und nach erfolgtem Ablegen (nicht dargestellt) so abgeschnitten wird, dass sich das Querverstärkungsmodul 30b auf der Breite des Längsverstärkungsmoduls 33 erstreckt.

Nach dem Ablegen eines Querverstärkungsmodul 30a auf dem Längsverstärkungsmodul 33 wurde das Längsverstärkungsmodul 33 in seiner Längsrichtung MD relativ zur Querverstärkungsmodulausgangsbahn 25 auf einer Strecke bewegt, die im Wesentlichen der Breite der Querverstärkungsmodulausgangsbahn 25 entspricht. Durch Wiederholen der vorher beschriebenen Schritte wird erreicht, dass die Querverstärkungsmodule 30a, 30b, ... in Längsrichtung des Filzbandes hintereinander liegend angeordnet sind.

Vorliegend wird das Verfahren so durchgeführt, dass sich bei der fertig gestellten Grundstruktur 31 jeder der auf dem Längsverstärkungsmodul 33 abgelegten Querverstärkungsmodul 30a, 30b auf der Breite des Längsverstärkungsmoduls 33 erstreckt und dass sich die hintereinander liegend angeordneten Querverstärkungsmodul 30a, 30b mit weiteren nicht dargestellten Querverstärkungsmodul zu einer ununterbrochenen Lage ergänzen.

Die abgelegten und zugeschnittenen Querverstärkungsmodule 30a, 30b, ... werden mit der Faservlieslage 24 und dem Längsfadengelege 23 verbunden, indem das Längsfadengelege 23, die Faservlieslage 24 und der oder die auf diesem angeordneten Querverstärkungsmodule 30a, 30b, ... gemeinsam einer Wärmeeinwirkung unter Druck unterzogen werden, indem diese um die beheizte Walze 32 geführt werden. Hierdurch werden die Querverstärkungsmodule 30a, 30b, die, Faservlieslage 24 und das Längsfadengelege 23 miteinander verpresst, was einen guten Verbund sicherstellt.

## Patentansprüche

1. Verfahren zur Herstellung eines Filzbandes, insbesondere eines Pressfilzes für eine Papiermaschine, umfassend die folgenden Schritte:
a) Herstellen eines Längsfadengeleges durch wendelförmig fortschreitendes Wickeln zumindest eines Längsfadens in Richtung der vorgesehenen Breite des Filzbandes, insbesondere bis zur vorgesehenen Breite des Filzbandes,
b) Aufbringen einer Trägerlage auf dem Längsfadengewebe,
c) Aufbringen einer Querverstärkungsstruktur auf die auf dem Längsfadengelege angeordneten Trägerlage und Verbinden derselben mit dem Längsfadengelege über die Trägerlage zur Ausbildung einer schlauchartigen Verbundstruktur, wobei sich die Querverstärkungsstruktur über die gesamte Länge des Längsfadengeleges erstreckt,
d) Aufeinander Ablegen von sich gegenüberliegenden Abschnitten der schlauchartigen Struktur derart, dass die schlauchartige Struktur ein flaches Gebilde ausbildet, dessen Länge in etwa dem halben Umfang der schlauchartigen Struktur entspricht und welches an seinen gegenüberliegenden längsseitigen Enden Nahtschlaufen bereitstellt, die durch den zumindest einen wendelförmig gewickelten Längsfaden gebildet sind,
e) Endlosmachen des flachen Gebildes durch Zusammenführen der gegenüberliegenden Nahtschlaufen und Verbinden derselben miteinander,
f) Verbinden der aufeinander abgelegten Abschnitte des flachen Gebildes zur Ausbildung einer Grundstruktur.

2. Verfahren zur Herstellung eines Filzbandes, insbesondere eines Pressfilzes für eine Papiermaschine, umfassend die folgenden Schritte:
a) Herstellen eines Längsfadengeleges durch wendelförmig fortschreitendes Wickeln zumindest eines Längsfadens in Richtung der vorgesehenen Breite des Filzbandes, insbesondere bis zur vorgesehenen Breite des Filzbandes,
b) Aufbringen einer Trägerlage auf dem Längsfadengewebe,
c) Aufbringen einer Querverstärkungsstruktur auf die auf dem Längsfadengelege angeordneten Trägerlage und Verbinden derselben mit dem Längsfadengelege über die Trägerlage zur Ausbildung einer schlauchartigen Verbundstruktur, wobei sich die Querverstärkungsstruktur über die gesamte Länge des Längsfadengeleges erstreckt,
d) Aufeinander Ablegen von sich gegenüberliegenden Abschnitten der schlauchartigen Struktur derart, dass die schlauchartige Struktur ein flaches Gebilde ausbildet, dessen Länge in etwa dem halben Umfang der schlauchartigen Struktur entspricht und welches an seinen gegenüberliegenden längsseitigen Enden Nahtschlaufen bereitstellt, die durch den zumindest einen wendelförmig gewickelten Längsfaden gebildet sind,
e) Bereitstellen zumindest eines weiteren mit den Schritten a) bis d) hergestellten flachen Gebildes,
f) Bilden eines Endlosbandes durch Aneinanderreihen der mehreren flachen Gebilde und deren Verbinden miteinander an den Nahtschlaufen,
g) Verbinden der jeweils aufeinander abgelegten Abschnitte jedes der flachen Gebilde zur Ausbildung einer aus den mehreren schlauchartigen Strukturen gebildeten Grundstruktur.

3. Verfahren nach einem der Ansprüche 1 oder 2,
**dadurch gekennzeichnet,**
**dass** das Endlosmachen bzw. Bilden eines Endlosbandes vor dem Verbinden der aufeinander abgelegten Abschnitte erfolgt.

4. Verfahren nach Anspruch 3,
**dadurch gekennzeichnet,**
**dass** das bzw. die flache(n) Gebilde nach dem Endlosmachen in seiner bzw. deren Längsrichtung gespannt wird bzw. werden.

5. Verfahren nach einem der Ansprüche 1 oder 2,
**dadurch gekennzeichnet,**
**dass** das Endlosmachen bzw. Bilden eines Endlosbandes nach dem Verbinden der aufeinander abgelegten Abschnitte erfolgt.

6. Verfahren nach einem der vorhergehenden Ansprüche,
**dadurch gekennzeichnet,**
**dass** die Trägerlage allein oder in Kombination gebildet ist durch: eine Faservlieslage, eine Folienlage.

7. Verfahren nach einem der vorangehenden Ansprüche,
**dadurch gekennzeichnet,**
**dass** die Querverstärkungsstruktur eine Querfadenanordnung umfasst.

8. Verfahren nach Anspruch 7,
**dadurch gekennzeichnet,**
**dass** die Querfadenanordnung allein oder in Kombination gebildet ist durch: ein Gewebe, Gewirke, Gestricke, Querfadengelege, Drehergewebe.

9. Verfahren nach einem der vorangehenden Ansprüche,
**dadurch gekennzeichnet,**
**dass** die Querverstärkungsstruktur durch mehrere sich nur auf einem Teil der Länge des Längsfadengeleges erstreckende Querverstärkungsmodule gebildet ist, die zur Ausbildung der Querverstärkungsstruktur in Längsrichtung des Filzbandes betrachtet hintereinander liegend auf dem Längsfadengelege angeordnet werden.

10. Verfahren nach einem der vorangehenden Ansprüche 6 bis 9,
**dadurch gekennzeichnet,**
**dass** das Längsfadengelege durch vernadeln mit der Faservlieslage verbunden wird.

11. Verfahren nach Anspruch 10,
**dadurch gekennzeichnet,**
**dass** das Längsfadengelege in die Faservlieslage eingebettet ist.

12. Verfahren nach einem der vorangehenden Ansprüche 6 bis 11,
**dadurch gekennzeichnet,**
**dass** die Faservlieslage Schmelzklebefasern umfasst und die Faservlieslage mit dem Längsfadengelege durch aufschmelzen und wieder erstarren der Schmelzklebefasern verbunden wird.

13. Verfahren nach Anspruch 12,
**dadurch gekennzeichnet,**
**dass** die Querverstärkungsstruktur mit der Faservlieslage durch aufschmelzen und wieder erstarren der Schmelzklebefasern verbunden wird.

14. Verfahren nach einem der vorangehenden Ansprüche,
**dadurch gekennzeichnet,**
**dass** die Trägerlage dadurch hergestellt wird, indem eine sich nur auf einem Teil der vorgesehenen Breite des Filzbandes erstreckende Trägerbahn in Richtung der vorgesehenen Breite des Filzbandes wendelförmig fortschreitend bis zur vorgesehenen Breite des Filzbandes gewickelt wird.

15. Verfahren nach Anspruch 14,
**dadurch gekennzeichnet,**
**dass** beim wendelförmigen Wickeln der Trägerbahn zueinander weisende Ränder derselben auf Stoß oder sich bereichsweise überlappend gelegt werden.

16. Verfahren nach einem der vorangehenden Ansprüche,
**dadurch gekennzeichnet,**
**dass** die Grundstruktur nach Schritt f) in Längsfadenrichtung unter Zugspannung gebracht und einer Wärmebehandlung unterzogen wird.

17. Verfahren nach einem der vorangehenden Ansprüche,
**dadurch gekennzeichnet,**
**dass** die zusammengeführten Nahtschlaufen durch einen Steckdraht miteinander verbunden werden.

18. Verfahren nach einem der vorangehenden Ansprüche,
**dadurch gekenntzeichnet,**
dass die Grundstruktur auf ihrer Oberseite mit zumindest einer Faservlieslage und/oder auf ihrer Unterseite mit zumindest einer Faservlieslage benadelt wird.

19. Verfahren nach Anspruch 18,
**dadurch gekennzeichnet,**
**dass** in die zumindest eine Faservlieslage die auf der Oberseite und/oder die auf der Unterseite der Grundstruktur aufgehadelt ist partikelformiges Polymermaterial eingebracht wird, welches sich an Fasern der Faservlieslage anlagert und mit denselben eine poröse Verbundstruktur ausbildet.

20. Verfahren nach Anspruch 18 oder 19,
**dadurch gekennzeichnet,**
**dass** das partikelförmige Polymermaterial nach dessen Einbringen in die Faservlieslage aufgeschmolzen wird und nach dessen wieder erstarren zusammen mit den Fasern der Faservlieslage die poröse Verbundstruktur ausbildet.

21. Verfahren nach einem der vorangehenden Ansprüche,
**dadurch gekennzeichnet,**
**dass** das Längsfadengelege aus zumindest einem Monofilamentfaden gebildet ist und dass die Querverstärkungsstruktur Multifilamentfäden umfasst.

## Claims

1. Method for manufacturing a felt sheet, in particular a press felt for a paper machine, comprising the following steps:
a) manufacturing a longitudinal scrim by means of progressive helical winding of at least one longitudinal thread in the direction of the envisaged width of the felt sheet, in particular as far as the envisaged width of the felt sheet,
b) applying a carrier layer to the longitudinal scrim,
c) applying a transverse reinforcing structure to the carrier layer arranged on the longitudinal scrim and joining the same to the longitudinal scrim via the carrier layer to form a tube-like composite structure, the transverse reinforcing structure extending over the entire length of the longitudinal scrim,
d) laying opposite sections of the tube-like structure on one another in such a way that the tube-like structure forms a flat entity, the length of which corresponds approximately to half the circumference of the tube-like structure and which, at its opposite ends on the long sides, provides seam loops, which are formed by the at least one helically wound longitudinal thread,
e) making the flat entity endless by leading together the opposite seam loops and joining the same to each other,
f) joining the sections of the flat entity laid on one another to form a base structure.

2. Method for manufacturing a felt sheet, in particular a press felt for a paper machine, comprising the following steps:
a) manufacturing a longitudinal scrim by means of progressive helical winding of at least one longitudinal thread in the direction of the envisaged width of the felt sheet, in particular as far as the envisaged width of the felt sheet,
b) applying a carrier layer to the longitudinal scrim,
c) applying a transverse reinforcing structure to the carrier layer arranged on the longitudinal scrim and joining the same to the longitudinal scrim via the carrier layer to form a tube-like composite structure, the transverse reinforcing structure extending over the entire length of the longitudinal scrim,
d) laying opposite sections of the tube-like structure on one another in such a way that the tube-like structure forms a flat entity, the length of which corresponds approximately to half the circumference of the tube-like structure and which, at its opposite ends on the long sides, provides seam loops, which are formed by the at least one helically wound longitudinal thread,
e) providing at least one further structure manufactured by using steps a) to d),
f) forming an endless sheet by lining up the plurality of flat entities and joining them to one another at the seam loops,
g) joining the sections of each of the flat entities respectively laid on one another to form a base structure formed from the plurality of tube-like structures.

3. Method according to either of Claims 1 and 2,
**characterized in that**
making a sheet endless or forming an endless sheet is carried out before the sections laid on one another are joined.

4. Method according to Claim 3,
**characterized in that**
the flat entity/entities is or are tensioned in the longitudinal direction thereof after being made endless.

5. Method according to either of Claims 1 and 2,
**characterized in that**
a sheet is made endless or an endless sheet is formed after the sections laid on one another have been joined.

6. Method according to one of the preceding claims,
**characterized in that**
the carrier layer is formed, on its own or in combination, by: a fibrous nonwoven layer, a film layer.

7. Method according to one of the preceding claims,
**characterized in that**
the transverse reinforcing structure comprises an arrangement of transverse threads.

8. Method according to Claim 7,
**characterized in that**
the arrangement of transverse threads is formed, on its own or in combination, by: a woven fabric, a knitted fabric, a crocheted fabric, a transverse scrim, a gauze fabric.

9. Method according to one of the preceding claims,
**characterized in that**
the transverse reinforcing structure is formed by a plurality of transverse reinforcing modules which extend only over part of the length of the longitudinal scrim and which, in order to form the transverse reinforcing structure, are arranged lying one behind another on the longitudinal scrim, as viewed in the longitudinal direction of the felt sheet.

10. Method according to one of the preceding Claims 6 to 9,
**characterized in that**
the longitudinal scrim is joined to the fibrous nonwoven layer by needling.

11. Method according to Claim 10,
**characterized in that**
the longitudinal scrim is embedded in the fibrous nonwoven layer.

12. Method according to one of the preceding Claims 6 to 11,
**characterized in that**
the fibrous nonwoven layer comprises fusible adhesive fibres and the fibrous nonwoven layer is joined to the longitudinal scrim by the fusible adhesive fibres being melted and solidified again.

13. Method according to Claim 12,
**characterized in that**
the transverse reinforcing structure is joined to the fibrous nonwoven layer by the fusible adhesive fibres being melted and solidified again.

14. Method according to one of the preceding claims,
**characterized in that**
the carrier layer is manufactured by a carrier web extending only over part of the envisaged width of the felt sheet being wound progressively helically in the direction of the envisaged width of the felt sheet as far as the envisaged width of the felt sheet.

15. Method according to Claim 14,
**characterized in that**
during the helical winding of the carrier web, edges of the same pointing towards one another are laid edge to edge or overlapping locally.

16. Method according to one of the preceding claims,
**characterized in that**
the base structure according to step f) is placed under tensile stress in the longitudinal thread direction and subjected to a heat treatment.

17. Method according to one of the preceding claims,
**characterized in that**
the seam loops that are brought together are joined to one another by a seam wire.

18. Method according to one of the preceding claims,
**characterized in that**
the base structure is needled with at least one fibrous nonwoven layer on its top side and/or with at least one fibrous nonwoven layer on its underside.

19. Method according to Claim 18,
**characterized in that**
particulate polymer material is introduced into the at least one fibrous nonwoven layer needled on the top side and/or on the underside of the base structure, is deposited on the fibres of the fibrous nonwoven layer and forms a porous composite structure with the same.

20. Method according to Claim 18 or 19,
**characterized in that**
the particulate polymer material is melted following its introduction into the fibrous nonwoven layer and, after it has been solidified again, forms the porous composite structure together with the fibres of the fibrous nonwoven layer.

21. Method according to one of the preceding claims,
**characterized in that**
the longitudinal scrim is formed from at least one monofilament thread, and **in that** the transverse reinforcing structure comprises multi-filament threads.

## Revendications

1. Procédé de fabrication d'une bande de feutre, en particulier d'un feutre de presse pour une machine à papier, comprenant les étapes suivantes :
a) fabrication d'un canevas de fils longitudinaux par enroulement continu hélicoïdal d'au moins un fil longitudinal dans la direction de la largeur prévue de la bande de feutre, en particulier jusqu'à la largeur prévue de la bande de feutre,
b) application d'une couche porteuse sur le tissu de fils longitudinaux,
c) application d'une structure de renfort transversal sur la couche porteuse disposée sur le canevas de fils longitudinaux et liaison de celle-ci au canevas de fils longitudinaux par le biais de la couche porteuse en vue de réaliser une structure composite de type tuyau, la structure de renfort transversal s'étendant sur toute la longueur du canevas de fils longitudinaux,
d) dépôt les unes sur les autres de portions opposées de la structure de type tuyau, de telle sorte que la structure de type tuyau constitue une structure plane, dont la longueur correspond approximativement à la moitié du pourtour de la structure tuyau et qui fournit au niveau de ses extrémités opposées du côté longitudinal des boucles de jonction qui sont formées par l'au moins un fil longitudinal enroulé sous forme hélicoïdale,
e) constitution de la structure plane de manière à ce qu'elle soit sans fin par assemblage des boucles de jonction opposées et liaison de celles-ci ensemble,
f) liaison des portions déposées les unes sur les autres de la structure plane pour créer une structure de base.

2. Procédé de fabrication d'une bande de feutre, en particulier d'un feutre de presse pour une machine à papier, comprenant les étapes suivantes :
a) fabrication d'un canevas de fils longitudinaux par enroulement continu hélicoïdal d'au moins un fil longitudinal dans la direction de la largeur prévue de la bande de feutre, en particulier jusqu'à la largeur prévue de la bande de feutre,
b) application d'une couche porteuse sur le tissu de fils longitudinaux,
c) application d'une structure de renfort transversal sur la couche porteuse disposée sur le canevas de fils longitudinaux et liaison de celle-ci au canevas de fils longitudinaux par le biais de la couche porteuse en vue de réaliser une structure composite de type tuyau, la structure de renfort transversal s'étendant sur toute la longueur du canevas de fils longitudinaux,
d) dépôt les unes sur les autres de portions opposées de la structure de type tuyau, de telle sorte que la structure de type tuyau constitue une structure plane, dont la longueur correspond approximativement à la moitié du pourtour de la structure de type tuyau et qui fournit au niveau de ses extrémités opposées du côté longitudinal des boucles de jonction qui sont formées par l'au moins un fil longitudinal enroulé sous forme hélicoïdale,
e) fourniture d'au moins une autre structure plane fabriquée selon les étapes a) à d),
f) formation d'une bande sans fin par assemblage en rangée successive des multiples structures planes et leur liaison les unes aux autres au niveau des boucles de jonction,
g) liaison des portions déposées les unes sur les autres de chacune des structures planes pour réaliser une structure de base formée des plusieurs structures de type tuyau.

3. Procédé selon l'une quelconque des revendications 1 ou 2,
**caractérisé en ce que**
la constitution sous forme sans fin ou la formation d'une bande sans fin a lieu avant la liaison des portions déposées les unes sur les autres.

4. Procédé selon la revendication 3,
**caractérisé en ce que**
la ou les structures planes sont tendues dans leur direction longitudinale après la constitution sous forme sans fin.

5. Procédé selon l'une quelconque des revendications 1 ou 2,
**caractérisé en ce que**
la constitution sous forme sans fin ou la formation d'une bande sans fin a lieu après la liaison des portions déposées les unes sur les autres.

6. Procédé selon l'une quelconque des revendications précédentes,
**caractérisé en ce que**
la couche porteuse est formée, individuellement ou en combinaison par : une couche de fibres non tissées, une couche de film.

7. Procédé selon l'une quelconque des revendications précédentes,
**caractérisé en ce que**
la structure de renfort transversal comprend un agencement de fils transversaux.

8. Procédé selon la revendication 7,
**caractérisé en ce que**
l'agencement de fils transversaux est formé, individuellement ou en combinaison, par : un tissu, un maillage, un tricot, un canevas de fils transversaux, un tissu gaze.

9. Procédé selon l'une quelconque des revendications précédentes,
**caractérisé en ce que**
la structure de renfort transversal est formée par plusieurs modules de renfort transversal s'étendant seulement sur une partie de la longueur du canevas de fils longitudinaux, lesquels sont couchés pour créer la structure de renfort transversal, vu dans la direction longitudinale de la bande de feutre, les uns derrière les autres sur le canevas de fils longitudinaux.

10. Procédé selon l'une quelconque des revendications 6 à 9,
**caractérisé en ce que**
le canevas de fils longitudinaux est lié à la couche de fibres non tissées par aiguilletage.

11. Procédé selon la revendication 10,
**caractérisé en ce que**
le canevas de fils longitudinaux est incorporé dans la couche de fibres non tissées.

12. Procédé selon l'une quelconque des revendications précédentes 6 à 11,
**caractérisé en ce que**
la couche de fibres non tissées comprend des fibres thermofusibles et la couche de fibres non tissées est liée au canevas de fils longitudinaux par fusion et solidification subséquente des fibres thermofusibles.

13. Procédé selon la revendication 12,
**caractérisé en ce que**
la structure de renfort transversal est liée à la couche de fibres non tissées par fusion et solidification subséquente des fibres thermofusibles.

14. Procédé selon l'une quelconque des revendications précédentes,
**caractérisé en ce que**
la couche porteuse est fabriquée par le fait qu'une bande porteuse s'étendant seulement sur une partie de la largeur prévue de la bande de feutre est enroulée dans la direction de la largeur prévue de la bande de feutre de manière continue hélicoïdale jusqu'à la largeur prévue de la bande de feutre.

15. Procédé selon la revendication 14,
**caractérisé en ce que**
lors de l'enroulement hélicoïdal de la bande porteuse, les bords tournés l'un vers l'autre de celle-ci sont placés bout à bout ou en chevauchement partiel.

16. Procédé selon l'une quelconque des revendications précédentes,
**caractérisé en ce que**
la structure de base est amenée sous tension de traction après l'étape f) dans la direction des fils longitudinaux.

17. Procédé selon l'une quelconque des revendications précédentes,
**caractérisé en ce que**
les boucles de jonction assemblées les unes aux autres sont liées ensemble par un fil de jonction.

18. Procédé selon l'une quelconque des revendications précédentes,
**caractérisé en ce que**
la structure de base est aiguilletée sur son côté supérieur avec au moins une couche de fibres non tissées et/ou est aiguilletée sur son côté inférieur avec au moins une couche de fibres non tissées.

19. Procédé selon la revendication 18,
**caractérisé en ce que**
dans l'au moins une couche de fibres non tissées aiguilletée sur le côté supérieur et/ou sur le côté inférieur est introduit un matériau polymère particulaire, lequel s'accumule sur les fibres de la couche de fibres non tissées et constitue avec celles-ci une structure composite poreuse.

20. Procédé selon la revendication 18 ou 19,
**caractérisé en ce que**
le matériau polymère particulaire est mis en fusion après son introduction dans la couche de fibres non tissées et après sa solidification subséquente constitue avec les fibres de la couche de fibres non tissées la structure composite poreuse.

21. Procédé selon l'une quelconque des revendications précédentes,
**caractérisé en ce que**
le canevas de fils longitudinaux est formé d'au moins un fil monofilament et **en ce que** la structure de renfort transversal comprend des fils multifilaments.
